# NEUE EUROPÄISCHE PATENTSCHRIFT

(11) **EP 0 102 930 B2**
(45) Veröffentlichungstag und Bekanntmachung des Hinweises auf die Entscheidung über den Einspruch: **19.09.1990**
(45) Hinweis auf die Patenterteilung: 15.10.1986
(21) Anmeldenummer: 83810399.2
(22) Anmeldetag: 02.09.1983
(51) Int. Cl.: D06M 11/38

(54) **Netzmittel und ihre Verwendung als Mercerisierhilfsmittel**
Wetting agent and its use as mercerising aid
Agent mouillant et son utilisation comme adjuvant de mercerisage

(30) Priorität: 08.09.1982 CH 5336/82
(43) Veröffentlichungstag der Anmeldung: 14.03.1984
(73) Patentinhaber: CIBA-GEIGY AG, 4002 Basel (CH)
(72) Erfinder: Abel, Heinz, CH-4153 Reinach (CH); Guth, Christian, CH-4052 Basel (CH)

(56) Entgegenhaltungen:
- BE-A- 698 817
- DE-B- 1 619 040
- DE-C- 606 025
- DE-C- 724 755
- DE-Anm. C 28 8K 2, bek. gemacht 15.2.51
- Chwala/Anger, Handbuch der Textilhilfsmittel, 1977, S. 353
- Melliand Textilberichte, 41. Jhrg., Nr. 11, 1960, S. 1398-1403

## Beschreibung

Die vorliegende Erfindung betrifft Netzmittel, die insbesondere als Mercerisierhilfsmittel verwendet werden können.

Die Mercerisation ist ein üblicher Schritt bei der Verarbeitung von cellulosehaltigen Fasermaterialien und betrifft die Behandlung dieser Materialien in wässrigen alkalischen Flotten.

Für die Mercerisation geeignete Netzmittel sind schon seit langem bekannt. CH-A-192 832 beschreibtz.B. Schwefelsäureester von Aethylenoxidaddukten aliphatischer Alkohole, die die Netzfähigkeit der Mercerisierflotten erhöhen. Gemäss CH-A-271 087 wird das Netzvermögen dieser Flotten durch eine Mischung von Alkylschwefelsäuren mit gewissen Alkoholen und Aethern erhöht. Ferner ist aus DE-A-1 048 865 bekannt, die Schwefelsäureester gemäss CH-A-192 832 im Gemisch mit einem verzweigten Fettalkohol als Netzmittel bei der Mercerisation von Baumwollgarn einzusetzen.

Die diese Netzmittel enthaltenden strak alkalischen Mercerisierflotten besitzen jedoch ein in vielen Fällen noch unzureichendes Netzvermögen. Dazu kommt, dass insbesondere bei tieferen Temperaturen und hohen Laugenkonzentrationen diese Flotten zur Gelbildung neigen können. Ihr grösster Nachteil ist aber in der z.T. sehr starken Schaumbildung während der Mercerisation zu sehen, was das Arbeiten insbesondere auf Garnmercerisiermaschinen sehr beeinträchtigen kann. Ferner stört die Bildung voluminöser Schaumschichten auch die Aufkonzentrierung und Rückgewinnung der Alkalilauge aus den auf das Mercerisierbad folgenden Waschbädern.

Unzureichende Netzwirkung und insbesondere zu starke Schaumbilding sind Nachteile, die sich vor allem in der Garnmercerisation und bei den modernen, schnell arbeitenden Mercerisiermaschinen auf drastische Weise bemerkbar machen. Da die zu mercerisierende Ware mit hoher Geschwindigkeit durch die Flotte bewegt wird, muss sie innerhalb einer kürzeren Zeit benetzt werden, als das bei langsamer arbeitenden Maschinen der Fall ist. Die höhere Durchlaufgeschwindigkeit des zu mercerisierenden Materials gibt in der Regel Anlass zu vermehrter Schaumbilding auf der Flotte. Bei der Garnmercerisation verhindert dies nicht nur die schnelle, sondern auch die gleichmässige Benetzung des Garns. Gleichzeitig steigt die Konzentration an Mercerisierlauge in den der Mercerisierflotte nachfolgenden Waschbädern schneller an. Dies bedeutet, dass bei kontinuierlicher Arbeitsweise pro Zeiteinheit eine grössere Menge an Lauge aus diesen Waschbädern zurückgewonnen werden muss. Die Durchführung sowohl der Mercerisation als auch der Laugenrückgewinnung innherhalb einer kürzeren Zeit ist aber nur dann möglich, wenn sich die Schaumbildung in Grenzen hält und das verwendete Netzmittel eine gute Netzwirkung besitzt.

Es wurden nun Netzmittel gefunden, die, in Mercerisierflotten eingesetzt, die genannten Nachteile überwinden und sich durch eine gute Netwirkung und sehr geringe Schaumbilding auszeichnen.

Insbesondere offenbart BE-A-698 817 schaumarme Netzmittel zur Verwendung als Mercerisiermittel, die
mindestens ein anionisches Tensid auf der Basis von Sulfaten oder Sulfonaten, vorzugsweise sulfonierte, aliphatische Kohlenwasserstoffe mit 6-18 Kohlenstoffatomen, z.B. Kokosfett-Dinatriumsulfonat, Schwefelsäureester eines techischen Octanolgemisches oder des 2-Aethyl-n-hexanols,
mindestens einen sekundären Phosphorsäureester eines aliphatischen Alkohols in Salzform, z.B. Diisopropytphosphat-Natriumsatz oder Di(ß-äthoxyäthyl)-phosphat-Natriumsalz,
gegebenenfalls eine tertiären Phosphorsäureester eines aliphatischen Alkohols, z.B. Triisobutylphosphat oder Tri(ß-äthoxyäthyl)-phosphat und
gegebenenfalls einen primären Phosphorsäureester, z.B. Monoisobutylphosphat-Dinatriumsalz enthalten.

Im Gegensatz dazu enthalten die erfindungsgemässen Netzmittel neben einem Schwefelsäureester eines Fettalkohols, z.B. des 2-Aethyl-n-hexanols, und einem Phosphorsäureester eines Monoalkohols, z.B. des Butanols oder Isobutanols stets einen C_{S-}C₁₈ Alkohol, z.B. 2-Aethyl-n-hexanol, und gegebenenfalls ein Hydrotopierungsmittel, z.B. 2,4-Dihydroxy-2-methyl-pentan.

Die aus BE-A-698 817 bekannten Netzmittel weisen eine unzureichende Netzwirkung auf, die sich in relativ niederen Schrumpfgeschwindigkeiten der Baumwolle äussert.

Gegenstand der vorliegenden Erfindung sind daher Netzmittel, die
(a) Schwefelsäureester eines Fettalkohols mit 8 oder 9 Kohlenstoffatomen,
(b) Phosphorsäureester eines Monoalkohols mit 4 bis 6 Kohlenstoffatomen,
(c) Alkohole mit 6 bis 18 Kohlenstoffatomen oder deren Kondensationsprodukte mit Paraformaldehyd und gegebenenfalls
(d) ein Hydrotropierungsmittel enthalten.

Gegenstand der vorliegenden Erfindung ist ferner die Verwendung der Netzmittel bei der Mercerisation cellulosehlatiger Fasermaterialien sowie die die Netzmittel enthaltenden Mercerisierbäder.

Als Komponente (a) in den erfindungsgemässen Netzmitteln kommen Schwefelsäureester von Fettalkoholen der Formel in Betracht. Der Alkylrest R₁ in dieser Formel enthält 8 oder 9 Kohlenstoffatome und leitet sich vom Octyl-oder Nonylalkohol ab.

Besonders gute Ergebnisse werden mit den Schwefelsäureestern von verzweigten Isomeren der genannten Alkohole erzielt, wie z.B. 2-Aethylhexanol oder Trimethylhexanol. Die genannten Schwefelsäureester können allein ode als (technisches) Gemisch untereinander in den erfindungsgemässen Netzmitteln eingesetzt werden.

Die als Komponente (b) eingesetzten Phosphorsäureester eines Monoalkohols können als Monoester der Formel oder als Gemisch aus den Estern der Formeln (2a) und (2b) vorliegen.

Darin enthalten die Reste R₂ 4 bis 6 Kohlenstoffatome und leiten sich vom Butyl-, Amyl- und Hexylalkohol ab. Die Phosphorsäureester können allein oder auch als (technisches) Gemisch untereinander verwendet werden. Besonders geeignet ist Monobutylphosphat.

Als Komponente (c) können Hexanol, Heptanol sowie Octyl-, Nonyl- und Decylalkohol ferner auch Lauryl-, Myristyl-, Cetyl-, Stearyl- und Oleyl-alkohol verwendet werden. Diese können auch in Form von Kondensationsprodukten mit Paraformaldehyd [(CH₂O)ₓ] verwendet werden. Die Komponente (c) kann wie die Komponenten (a) und (b) in Form von (technischen) Gemischen der in Frage kommenden Alkohole zur Anwendung kommen.

Eine weitere Komponente, die in Kombination mit den genannten Komponenten (a) bis (d) verwendet werden kann (Komponente (e)), ist ein Addukt aus einem. Organopolysiloxan, vorzugsweise Dimethylpolysiloxan und Aethylen- oder Propylenoxid. Solche Addukte können durch die wahrscheinliche Formel dargestellt werden, worin q 3 bis 50, vorzugsweise 3 bis 25, r 2 order 3, s 0 bis 15, t 1 bis 25, _{X1} 3 bis 10 und R₃ Alky mit 1 bis 4 Kohlenstoffatomen, vorzugsweise Methyl, ist.

Derartige Polyäthersiloxane sind z.B. in DE-B-1 719 238 sowie in US-A-2 834 748, 3 389 160 und 3 505 377 beschrieben.

Weitere Polyäthersiloxane, welche als fakultative Komponente (e) verwendet werden können, entsprechen der wahrscheinlichen Formel worin R₃ und R₄ je Alkyl mit 1 bis 4 Kohlenstoffatomen, vorzugsweise Methyl sind, a' 1 bis 20, b' 2 bis 20, c' 1 bis 50, d' 1 oder 2, vorzugsweise 1, und m 2 bis 5 ist.

Derartige Siloxanverbindungen snd in DE-B-1 795 557 beschrieben.

Bevorzugt sind nun solche Siloxanverbindungen, die einen Trübungspunkt von 20 bis 70, insbesondere von 25 bis 50°C aufweisen.

Als handelsübliche Komponente (e), welche der wahrscheinlichen Formel (3) entspricht, und einen Trübungspunkt von 32°C aufweist, eignet sich z.B. SILICONSURFACTANT L 546^{@} (Handelsmarke).

Die erfindungsgemässen Netzmittel können weitere Komponenten, wie z.B. Komplexierungsmittel (Komponente (f)) enthalten.

Geeignete Komponenten (f) entsprechen vorzugsweise der Formel worin R₁ und R₂ unabhängig voneinander-CH₂0H,-CHO oder-C0₂M bedeuten, M Wasserstoff oder ein Alkalimetall, vorzugsweise Natrium, und _{X1} 2 bis 5 ist.

Besonders bevorzugte Verbindungen der Formel (5) sind Hydroxycarbonsäuren der Formel worin M und _{X1} die angegebenen Bedeutungen haben, oder ein Lacton dieser Hydroxycarbonsäuren. Gluconsäure und Glucoheptansäure bzw. ihre Natriumsalze zeigen besonders gute Resultate.

Geeignete Hydrotropierungsmittel (Komponente (d)) ensprechen vorzugsweise der Formel worin R₃ und R₄ unabhängig voneinander Wasserstoff oder Alkyl mit 1 bis 4 Kohlenstoffatomen, insbesondere Methyl sind, und x₂ 1 bis 5 ist.

In bevorzugten Verbindungen der Formel (7) ist _{X2} 1 und R₃ und R₄ unabhängig voneinander Wasserstoff oder Methyl. Als besonders wertvolle Verbindung ist z.B. das 2-Methyl-2,4-pentandiol zu nennen.

Erfindungsgemässe Netzmittel, die sowohl die Komponente (f) als auch die Komponente (d) enthalten, führen zu besonders guten Resultaten. Insbesondere ist in diesem Zusammenhang die Kombination Gluconsäure (Natriumsalz)/2,4-Dihydroxy-2-methyl-pentan zu erwähnen.

Die Komponenten (a), (b), (c) und (d) gegebenenfalls (e) und/oder (f) werden vorzugsweise in Form einer wässrigen Lösung verwendet.

Vorzugsweise enthalten die wässrigen Lösungen der erfindungsgemässen Netzmittel 5-50% der Komponente (a), 0,⁶―30% der Komponente (b), 0,5-5% der Komponente (c), 5-15% der Komponente (d) und gegebenenfalls 0,1-1% der Komponente (e) und/oder 0,1-5% der Komponente (f).

Sehr geeignet sind solche Netzmittel, die in wässriger Lösung 25-40% der Komponente (a), 0,5-20% der Komponente (b), 0,5-2% der Komponente (c), 10-15% der Komponente (d) und gegebenenfalls 0,1-0,5% der Komponente (e) und/oder 2-4% der Komponente (f) enthalten.

Besonders bevorzugte Netzmittel enthalten in wässriger Lösung 30-35% der Komponente (a), 0,5-10% der Komponente (b), 1-1,5% der Komponente (c), 10-15% der Komponente (d), 0,1-0,5% der Komponente (e) und 2-4% der Komponente (f).

Die erfindungsgemässen Netzmittel eignen sich als Hilfsmittel bei Veredlungsprozessen cellulosehaltiger Fasermaterialien. Insbesondere erweisen sie sich als wertvolle Netzmittel bei der Mercerisation dieser Fasermaterialien. Zu diesem Zweck werden 1-20, vorzugsweise 2,5-10 g der oben genannten wässrigen Lösungen pro Liter Mercerisierflotte verwendet.

Cellulosefasern erhalten bei der Mercerisation beispielsweise einen höheren Glanz. Gleichzeitig werden ihre Farbstoffaufnahmefähigkeit sowie die Reissfestigkeit verbessert. Die Fasern werden dazu mit konzentrierten Laugen (etwa 22-28%), wie z.B. wässrigen Lösungen von Lithium-, Natrium- oder Kaliumhydroxid oder Mischungen dieser Hydroxide behandelt. Dabei können die Fasern einer gleichzeitigen Streckung unterworfen werden, wodurch sich eine weiter Steigerung des Glanzeffektes erreichen lässt.

Vorzugsweise beträgt die Temperatur der Mercerisierflotten etwa 5 bis 20°C. Je nachdem, ob die Fasern in trockenem, vorgekochtem oder vorgenetztem Zustand mercerisiert werden, spricht man von der Trocken- oder Nassmercerisation. Besonders die Trockenmercerisation macht verständlicherweise die Verwendung von sehr wirksamen Netzmitteln erforderlich.

Als cellulosehaltige Fasermaterialien kommen vor allem Baumwolle und Mischgewebe mit Regeneratcellulosen wie z.B. Zellwollen und Kunstseiden (Reyon) in Frage. Die Mercerisation von Mischgeweben aus nativen (z.B. Baumwolle, sowie Hanf und Flachs) und regenerierten Cellulosen stellt aber auf Grund der auseinanderstrebenden Eigenschaften dieser Komponenten hohe Anforderungen an die Konzentration sowie Zusammensetzung der Mercerisierlaugen. Deshalb wird Mischgewebe fast ausschliesslich trocken mercerisiert, wodurch ein zusätzlicher (kritischer) Kontakt des Mischgewebes mit Koch- bzw. Netzbädern vermieden wird.

Technisch wird die Mercerisation als Garn- oder Stückmercerisation durchgeführt. Eine detaillierte Beschreibung dieser Verfahren sowie auch der Mercerisation im allgemeinen ist z.B. in Lindner, Textilhilfsmittel und Waschrohstoffe, Wissenschaftliche Verlagsgesellschaft, Stuttgart, 1964, Band 2, Seite 1474 ff gegeben.

Erfindungsgemässe Netzmittel, insbesondere soche, welche die Komponente (a) bis (5) enthalten, ermöglichen aber auch eine schnelle und störungsfreie Rückgewinnung de Lauge aus den auf das Mercerisierbad folgenden (Mercerisier-) Waschbädern. Beim Abdestillieren des Wassers aus diesen Bädern, wodurch eine Aufkonzentrierung der Lauge auf den Laugengehalt des Mercerisierbades erreicht wird, ziegen diese Netzmittel eine ausserordentlich geringe Tendenz zur Schaumbildung. Die erhaltene konzentrierte Lauge kann dann im Mercerisierbad wieder verwendet werden.

Die erfindungsgemässen Netzmittel zeigen sich also hinsichtlich ihrer Netzwirkung dem stand der Technik mindestens ebenbürtig, wiesen aber darüber hinaus den grossen Vorteil auf, dass sie z.B. bei der erwähnten Laugenrückgewinnung kaum zur Schaumbilding neigen.

Die folgenden Beispiele erläutern die Erfindung, ohne sie darauf zu beschränken. Teile und Prozente beziehen sich auf das Gewicht, sofern nicht anders angegeben.

### Beispiel 1

In diesem Beispiel wird die Schrumpfgeschwindigkeit von Baumwolle in Mercerisierlaugen gemäss DIN 53987 (Entwurf Juli 1973) bestimmt. Danach wird ein Glaszylinder mit 150 ml einer auf 15°C abgekühlten Natronlauge (24%) gefüllt, die 5 g/I es Netzmittels der nachfolgenden Zusammensetzung enthält:
(a) 23,75% Schwefelsäureester des 2-Aethyl-n-hexanols,
(b) 25,0% Phosphorsäureester des Butanols,
(c) 1,0% 2-Aethylhexanol und
(e) 0,25% Siliconsurfactant L 546^{@} (Handelsmarke) sowie 50,0% Wasser.

Ein Baumwollstrang (Gewicht: 1 g, Länge 24 cm), der mit einem Gewicht von 33 g beschwert ist, wird in den gefüllten Zylinder eingetaucht und dann die Längenänderung des Stranges in äquidistanten Zeitintervallen gemessen. Die daraus ermittelbare Schrumpfgeschwindigkeit ist ein Mass für die Wirksamkeit der in der Mercerisierlauge verwendeten Netzmittel.

Zum Vergleich wird eine Mercerisierlauge verwendet, die als Netzmittel nur 5 g/I des Schwefelsäureesters des 2-Aethyl-n-hexanols enthält, und die Schrumpfgeschwindigkeit eines gleichen Baumwollstrangs bestimmt. Die Ergebnisse sind in den Tabellen 1a) und 1b) zusammengefasst.

Durch Verwendung von z.B. 5 g/I des erfindungsgemässen Netzmittels erhält man nach bereits 30 Sekunden eine höhere Schrumpfung als mit dem Vergleichsnetzmittel nach 50 Sekunden.

### Beispiel 2

Dieses Beispiel zeigt das Schaumverhalten der Mercerisierflotten in der Applikation anhand des Glaszylinderschütteltests.

100 ml Natronlauge (24%), die 1 bzw. 2 g/1 de in Beispiel 1 verwendeten Netzmittels enthält, werden in einen Glaszylinder eingefüllt und auf einen Temperatur von 25°C gebracht. Der Glaszylinder wird dann 1 Minute kräftig geschüttelt und die Höhe des entstandenen Schaums nach bestimmten Zeiten gemessen.

Zum Vergleich wird auch das Schaumverhalten einer Mercerisierflotte untersucht, die anstelle des oben verwendeten Netzmittels 1 bzw. 2 g/I des Schwefelsäureesters des 2-Aethyl-n-hexanols enthält. Die Ergebnisse sind aus der Tabelle 2 ersichtlich.

Während das Vergleichsnetzmittel z.T. sehr grosse Schaumhöhen zulässt, unterdrückt das erfindungsgemässe Netzmittel die Schaumbilding vollständig.

### Beispiel 3

Dieses Beispiel zeigt das Schaumverhalten eines nach der Mercerisierung verwendeten Waschbades bei der Laugenrückgewinnung.
Aus 500 ml verdünnter Mercerisierlauge (15%), die
300 ml Natronlauge (24%)
5 g/I Netzmittel gemäss Beispiel 1 und
192,5 ml Wasser
enthält, wird am Rotationsverdampfer bei etwa 10-20 mbar solange Wasser abdestilliert, bis die Laugenkonzentration wieder 24% beträgt. Während der Destillation wird die Höhe des entstandenen Schaums in Abhängigkeit von der Zeit gemessen.

Zum Vergleich wird dieser Vorgang mit 500 ml Mercerisierlauge, die 5 g/fl des Schwefelsäureesters des 2-Aethyl-n-hexanols als Netzmittel enthält, wiederholt.

Die Schaumentwicklung bei der Laugenrückgewinnung wird durch das erfindungsgemässe Netzmittel gemessen am Vergleichsnetzmittel deutlich herabgesetzt.

### Beispiel 4

Dieses Beispiel zeigt die Wirksamkeit der erfindungsgemässen Netzmittel in stark alkalischen Mercerisierflotten.

Entschlichtetes Baumwollgewebe (Quadratmetergewicht 180 g) wird ohne Spannung auf einem Nadelrahmen befestigt und während 1 Minute in eine Mercerisierflotte getaucht, die pro Liter 311,9 g Natronlauge (was einer 25%igen Lösung entspricht) und 6 g eines Netzmittels aus (a) 80% einer 40%igen wässrigen Lösung von 2-Aethylhexylsulfat (Natriumsalz), (b) 3% einer 50%igen wässrigen Lösung von Monobutylphosphat, (c) 1,3% 2-Aethyl-n-hexanol, (e) 0,5% Siloconsurfactant L 546'"', (f) 3,5% Natriumgluconat und (d) 11,7% 2,4-Dihydroxy-2-methyl-pentan enthält. Die Temperatur der Mercerisierflotte beträgt 18°C.

Anschliessend wird 1 Minute mit heissem Wasser (70°C) entlaugt und mit kaltem Wasser, das 5 ml/I Essigsäure (40%) enthält, behandelt. Das Gewebe wird dann nachgespült, auf einem Foulard abgequetscht und im Trockenschrank bei 100% getrocknet. Der Glanz und die Anfärbbarkeit des Gewebes sind deutlich verbessert.

## Patentansprüche

1. Netzmittel, dadurch gekennzeichnet, das sie
(a) Schwefelsäureester eines Fettalkohols mit 8 oder 9 Kohlenstoffatomen,
(b) Phosphorsäureester eines Monoalkohols mit 4 bis 6 Kohlenstoffatomen,
(c) Alkohole mit 6 bis 18 Kohlenstoffatomen oder deren Kondensationsprodukte mit Paraformaldehyd und gegebenenfalls
(d) ein Hydrotropierungsmittel enthalten.

2. Netzmittel nach Anspruch 1, dadurch gekennzeichnet, dass sie zusätzlich als Komponente (e) ein Addukt aus einem Organopolysiloxan und Aethylen- und/oder Propylenoxid und/oder als Komponente (f) ein Komplexierungsmittel enthalten.

3. Netzmittel nach Anspruch 1, dadurch gekennzeichnet, dass sie als Komponente (c) einen Alkohol mit 6 bis 12 Kohlenstoffatomen enthalten.

4. Netzmittel nach Anspruch 1, dadurch gekennzeichnet, dass sie als Komponente (d) eine Verbindung der Formel enthalten, worin R₃ und R₄ unabhängig voneinander Wasserstoff oder Alkyl mit 1 bie 4 Kohlenstoffatomen sind, und x₂ 1 bis 5 ist.

5. Netzmittel nach Anspruch 4, dadurch gekennzeichnet, dass sie als Komponente (d) eine Verbindung der Formel enthalten, worin R₃ und R₄ unabhängig voneinander Wasserstoff oder Methyl sind.

6. Netzmittel nach Anspruch 5, dadurch gekennzeichnet, dass sie als Komponente (d) 2-Methyl-2,4-pentandiol enthalten.

7. Netzmittel nach Anspruch 2, dadurch gekennzeichnet, dass sie als Komponente (e) ein Addukt aus einem Dimethylpolysiloxan und Aethylen- und/oder Propylenoxid enthalten.

8. Netzmittel nach Anspruch 2, dadurch gekennzeichnet, dass sie als Komponente (f) eine Verbindung der Formel enthalten, worin R₁ und R₂ unabhängig voneinander -CH₂OH, -CHO oder -C0₂M sind, M Wasserstoff oder ein Alkalimetall und _{X1} 2 bis 5 ist.

9. Netzmittel nach Anspruch 8, dadurch gekennzeichnet, dass sie als Komponente (f) eine Verbindung der Formel enthalten, worin M und x₁ die in Anspruch 8 angegebenen Bedeutungen haben.

10. Netzmittel nach Anspruch 9, dadurch gekennzeichnet, dass sie als Komponente (f) das Natriumsalz der Gluconsäure enthalten.

11. Netzmittel nach einem der Ansprüche 1 bis 10, dadurch gekennzeichnet, das sie als wässrige Lösung der Komponenten (a) bis (d) und gegebenenfalls (e) und/oder (f) vorliegen.

12. Verwendung der Netzmittel gemäss einem der Ansprüche 1 bis 11 zur mercerisierung cellulosehaltiger Fasermaterialien.

## Revendications

1. Agents mouillants, caractérisés par le fait qu'ils contiennent
(a) des esters d'acide sulfurique et d'un alcool gras ayant 8 ou 9 atomes de carbone
(b) des esters d'acide phosphorique et d'un monoalcool ayant de 4 à 6 atomes de carbone,
(c) des alcools ayant de 6 à 18 atomes de carbone ou leurs produits de condensation avec le parafomaldéhyde, et éventuellement
(d) un agent d'hydrotropie.

2. Agents mouillants selon la revendication 1, caractérisés par le fait qu'ils contiennent en outre, en tant que composant (e), un produit d'addition d'un organopolysiloxane et d'oxyde d'éthylène et/ou d'oxyde de propylène et/ou, en tant que composant (f), un agent complexant.

3. Agents mouillants selon la revendication 1, caractérisés par le fait qu'ils contiennent en tant que composant (c) un alcool ayant de 6 à 12 atomes de carbone.

4. Agents mouillants selon la revendication 1, caractérisés par le fait qu'ils contiennent en tant que composant (d) un composé de formule dans laquelle R₃ et R₄ sont, indépendamment l'un de l'autre, un atome d'hydrogène ou un groupe alkyle ayant de 1 à 4 atomes de carbone, et x₂ vaut de 1 à 5.

5. Agents mouillants selon la revendication 4, caractérisés par le fait qu'ils contiennent en tant que composant (d) un composé de formule dans laquelle R₃ et R₄ sont, indépendamment l'un de l'autre, un atome d'hydrogène ou un groupe méthyle.

6. Agents mouillants selon la revendication 5, caractérisés par le fait qu'ils contiennent en tant que composant (d) le 2-méthyl-2,4-pentadeniol.

7. Agents mouillants selon la revendication 2, caractérisés par le fait qu'ils contiennent en tant que composant (e) un produit d'addition d'un diméthylpolysiloxane et d'oxyde d'éthylène et/ou d'oxyde de propylène.

8. Agents mouillants selon la revendication 2, caractérisés par le fait qu'ils contiennent en tant que composant (f) un composé de formule dans laquelle R₁ et R₂ sont, indépendamment l'un de l'autre, -CH₂ OH, -CHO ou -C0₂M, M étant un atome d'hydrogène ou de métal alcalin, et x₁ vaut de 2 à 5.

9. Agents mouillants selon la revendication 8, caractérisés par le fait qu'ils contiennent en tant que composant (f)-un composé de formule dans laquelle M et x₁ ont les significations données dans la revendication 8.

10. Agents mouillants selon la revendication 9, caractérisés par le fait qu'ils contiennent en tant que composant (f) le sel sodique de l'acide gluconique.

11. Agents mouillants selon l'une des revendications 1 à 10, caractérisés par le fait quils se trouvent sous forme de solution aqueuse des composants (a) à (d) et éventuellement (e) et/ou (f).

12. Utilisation des agents mouillants selon l'une des revendications 1 à 11 pour le mercerisage de matériaux fibreux contenant de la cellulose.

## Claims

1. A wetting agent comprising
(a) a sulfate of C₈-C₉alcohol,
(b) a phosphate of a C₄-Cₛmonoalcohol,
(c) a C₆-C₁₈alcohol or the condensate thereof with paraformaldehyde, and optionally
(d) a hydrotropic agent.

2. A wetting agent according to claim 1 which additionally contains an adduct of an organopolysiloxane and ethylene oxide and/or propylene oxide as component (e) and a complexing agent as component (f).

3. A wetting agent according to claim 1, wherein component (c) is a C₆-C₁2alcohol.

4. A wetting agent according to claim 1, wherein component (d) is a compound of formula wherein R₃ and R₄ are each independently of the other hydrogen or C₁-C₄alkyl and _{X2} is 1 to 5.

5. A wetting agent according to claim 4, wherein component (d) is a compound of formula wherein R₃ and R₄ are each independently of the other hydrogen or methyl.

6. A wetting agent according to claim 5, wherein component (d) is 2-methyl-2,4-pentanediol.

7. A wetting agent according to claim 2, wherein component (e) is an adduct of a dimethyl polysiloxane and ethylene oxide and/or propylene oxide.

8. A wetting agent according to claim 2, wherein component (f) is a compound of formula wherein R₁ and R₂ are each independently of the other -CH₂0H, -CHO or -C0₂M, M is hydrogen or an alkali metal and x₁ is 2 or 5.

9. A wetting agent according to claim 8, wherein component (f) is a compound of formula wherein M and x₁ are as defined in claim 1.

10. A wetting agent according to claim 9, wherein component (f) is the sodium salt of gluconic acid.

11. A wetting agent according to any one of claims 1 to 10 which is in the form of an aqueous solution of components (a) to (d) and optionally (e) and/or (f).

12. Use of a wetting agent according to any one of claims 1 to 11 for mercerising celulosic fibre materials.
